# EUROPÄISCHE PATENTSCHRIFT

(11) **EP 0 157 911 B1**
(45) Veröffentlichungstag und Bekanntmachung des Hinweises auf die Patenterteilung: **04.05.1988**
(21) Anmeldenummer: 84113880.3
(22) Anmeldetag: 16.11.1984
(51) Int. Cl.: C06B 21/00

(54) **Verfahren zur Herstellung kunststoffgebundener Treibladungspulver und Sprengstoffe**
Process for producing resin-bonded propellants and explosives
Procédé de fabrication de poudres propulsives composites et d'explosifs

(30) Priorität: 03.04.1984 DE 3412410
(43) Veröffentlichungstag der Anmeldung: 16.10.1985
(73) Patentinhaber: FRAUNHOFER-GESELLSCHAFT ZUR FÖRDERUNG DER ANGEWANDTEN FORSCHUNG E.V., 80636 München (DE)
(72) Erfinder: Müller, Dietmar, Dr. Dipl.-Chem., D-7500 Karlsruhe 41 (DE); Schubert, Hiltmar, Dr.Dipl.-Chem., D-7519 Walzbachtal 2 (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 052 797
- BE-A- 568 214
- DE-A- 3 242 301
- US-A- 4 120 920

## Beschreibung

Die Erfindung betrifft ein Verfahren zur Herstellung kunststoffgebundener Treibladungspulver und Sprengstoffe mittels eines Extruders, bestehend aus einem Gehäuse mit wenigstens einer Einzugsöffnung und gegebenenfalls einer Lösungsmittel-Zugabeöffnung, zwei gleich- oder gegenläufigen Schneckenwellen und einem Formkopf.

Extruder des vorgenannten Aufbaus zur Herstellung von Treibladungspulvern in Strangform sind bekannt (DE-C2-30 44 577, DE-A1-32 42 301, US-A-4 120 920). Diese Vorrichtungen dienen zur Herstellung einbasiger (Nitrozellulose), zweibasiger (Nitrozellulose + Nitroglyzerin oder andere Sprengöle), wie auch dreibasiger Treibladungspulver (Nitrozellulose + Nitroglyzerin + Nitroguanidin), wobei stets mit lösungsmittelfeuchter Nitrozellulose gearbeitet wird. Dabei ist es zur Minderung des sicherheitstechnischen Risikos bekannt, den Extruder zunächst mit einem pyrotechnisch inerten Stoff zu beaufschlagen, bevor das Treibladungsgemisch zugeführt wird. Bei diesem Stoff handelt es sich beispielsweise um nicht intrierte Zellulose, die mit den Treibladungskomponenten keine Bindung eingeht und die Energiebilanz und das Abbrandverhalten verschlechtert.

Es sind ferner Treibladungspulver und Sprengstoffe bekannt, die in einer Kunststoffmatrix gebunden sind. Hierfür kommen kristalline Explosivstoffe und darunter in erster Linie Hexogen, Oktogen oder Gemische beider Stoffe (HMX/RDX) und/oder Nitroguanidin in Frage. Gegebenenfalls können noch das Anzündverhalten verbessernde Zusätze, wie Nitrozellulose in kleiner Menge (",. 7 %) oder andere hochenergetische Polymere zugegeben werden. Solche kunststoffgebundenen Treibladungspulver und Sprengstoffe lassen sich bisher nur chargenweise (batchweise) herstellen, wobei der Binderanteil relativ hoch bei ca. 15 % und mehr liegt.

Der Erfindung liegt die Aufgabe zugrunde, ein Verfahren der eingangs genannten Art vorzuschlagen, das eine kontinuierliche Herstellung kunststoffgebundener Treibladungspulver oder Sprengstoffe bei gleichzeitig verringertem Anteil des Kunststoffbinders ermöglicht.

Ausgehend von dem Verfahren der eingangs genannten Art wird die Aufgabe erfindungsgemäß dadurch gelöst, daß zunächst der Kunststoffbinder in fester, gelöster oder suspendierter Form über die Einzugsöffnung so lange zugegeben wird, bis die Schnecken ohne gegenseitige Reibung und Wandreibung im Kunststoffbinder « schwimmen und daß anschließend die Komponenten des Treibladungspulvers bzw. der Explosivstoff in kristalliner Form mit stetig zunehmendem Anteil bei gleichzeitiger Abnahme des Anteils des Kunststoffbinders zugegeben und schließlich das Mischungsverhältnis konstant gehalten wird.

Es hat sich gezeigt, daß das bisher für unmöglich gehaltene Verarbeiten kunststoffgebundener Treibladungspulver oder Sprengstoffe mit hohem Anteil kristalliner Komponenten in Extrudern und damit eine kontinuierliche Herstellungsweise dadurch möglich ist, daß der Extruder mit dem Kunststoffbinder zunächst « unterfüttert wird bis die bei jedem Extru-Extruder im Leerlauf vorhandene Reibung der Schnecken der im Leerlauf vorhandene Reibung der Schnecken untereinander und gegenüber der Gehäusewandung beseitigt ist. Die Schnecken zentrieren sich nämlich bei gefülltem Extruder derart, daß zwischen ihnen und der Wandung keine oder nur eine sehr geringe Friktion vorhanden ist. Die Schnecken schwimmen in dem sie umgebenden Material. Sobald dieser Zustand erreicht ist, wird der Explosivstoff in kristalliner Form zugegeben. Dadurch ist die Gefahr beseitigt, daß die Kristalle selbst einer metallischen Friktion ausgesetzt sind, die zu einer erheblichen Gefährdung führen würde. Die kristallinen Stoffe werden schließlich mit stetig zunehmendem Anteil bei gleichzeitiger Abnahme des Anteils des Kunststoffbinders zugegeben. Praktische Versuche haben gezeigt, daß sich der Anteil des Kunststoffbinders bis auf 4 bis 6 % absenken läßt, so daß der Anteil von Inertstoffen, die die Leistung des Endproduktes mindern, geringer ist als bei herkömm lich chargenweise hergestellten Treibladungspulvern oder Sprengstoffe in Kunststoff-Bindermatrix. Bei entsprechender Konfiguration der Schnecken, die aus Förder- und Knetsegmenten bestehen, lassen sich kontinuierlich ein oder mehr Treibladungspulver- oder Sprengstoffstränge herstellen, die zu Rohlingen geschnitten und durch Pressen der Sprengstoffrohlinge, z. B. für Rohladungen, oder durch mechanische Überarbeitung, z. B. für Gefechtsköpfe oder Splitterbornben, in die gewünschte Geometrie gebracht werden können. Im Falle der Verarbeitung von Treibladungspulver kann der Strang gleichzeitig mit den notwendigen Kanälen oder Schlitzen während des Extrudierens versehen werden. Der Extruder wird in der Temperaturführung und der Verweilzeit so gesteuert, daß der Kunststoffbinder nur anpolymerisiert bzw. teilweise ausgehärtet ist, so daß sich das Produkt noch weiterverarbeiten läßt. Als geometrische Form für die Knetsegmente « 3-Spitz-Segmente » (gleichschenkliges Dreieck mit balligen Schenkeln) oder « 2-Spitz-Segmente » (eₗip- tischer Querschnitt mit abgeflachten Spitzen).

Gemäß einer Ausführungsform des Verfahrens wird der Kunststsffbinder in Form von Granulat, Flocken oder dgl. zugegeben und bei Temperaturen bis maximal 130 °C im Extruder geschmolzen und danach zeitverzögert die Komponenten des Treibladungspulvers bzw. der kristalline Explosivstoff mit zunehmendenn Anteil zugegeben.

Die Temperatur und damit die Erweichungs- bzw. Schmelztemperatur des Polymers darf aus Sicherheitsgründen 130 °C nicht überschreiten. Sie sollte im übrigen bei ca. 100 °C liegen. Gegebenenfalls kann dem erweichten Kunststoff auch noch Lösungsmittel zugegeben werden, um die Plastifizierung zu unterstützen, wobei diese Zugabe mit Vorteil stromabwärts der Einzugsöffnung erfolgt und überschüssiges Lösungsmittel an einer weiter stromabwärts liegenden Stelle abgesaugt wird.

Wird der Kunststoffbinder in suspendierter Form eingesetzt, so ist unter Umständen für eine entsprechende Entwässerung des Extruders zu sorgen.

## Patentansprüche

1. Verfahren zur Herstellung kunststoffgebundener Treibladungspulver und Sprengstoffe mittels eines Extruders, bestehend aus einem Gehäuse mit wenigstens einer Einzugsöffnung und gegebenenfalls einer Lösungsmittel-Zugabe- öffnung, zwei gleich- oder gegenläufigen Schneckenwellen und einem Formkopf, dadurch gekennzeichnet, daß zunächst der Kunststoffbinder in fester, gelöster oder suspendierter Form über die Einzugsöffnung solange zugegeben wird, bis die Schnecken ohne gegenseitige Reibung und Wandreibung im Kunststoffbinder « schwimmen und daß anschließend die Komponenten des Treibladungspulvers bzw. der Explosivstoff in kristalliner Form mit stetig zunehmendem Anteil bei gleichzeitiger Abnahme des Kunststoffbinderanteils zugegeben und schließlich das Mischungsverhältnis konstant gehalten wird.

2. Verfahren nach Anspruch 1, dadurch gekennzeicnnet, daß der Kunststoffbinder in Form von Granulat, Flocken oder dgl. zugegeben und bei Temperaturen bis maximal 130 °C im Extruder geschmolzen und danach zeitverzögert die Komponenten des Treibladungspulvers bzw. der kristalline Explosivstoff mit zunehmendem Anteil zugegeben wird.

3. Verfahren nach Anspruch 1, dadurch gekennzeichnet, daß stromabwärts der Einzugsöffnung Lösungsmittel zugegeben und überschüssiges Lösungsmittel an einer weiter stromabwärte liegenden Stelle abgesaugt wird.

## Claims

1. Process for producing plastic-bonded propellant powders and explosives by means of an extruder comprising a casing with at least one feed opening and optionally a solvent supply opening, two worms rotating in the same or opposite directions and a moulding head, characterized in that initially the plastic binder is supplied in solid, dissolved or suspended form via the feed opening until the worms « float in the plastic binder without reciprocal friction and wall friction and that subsequently the components of the propellant powder or explosive are added in crystalline form in a continuously increasing proportion, whilst simultaneously decreasing the plastic binder proportion and finally the mixing ratio is kept constant.

2. Process according to claim 1, characterized in that the plastic binder is added in the form of granules, flakes, etc. and at temperatures up to max. 130 °C are melted in the extruder and then in time-delayed manner the components of the propellant powder or the crystalline explosive are added in an increasing proportion.

3. Process according to claim 1, characterized in that downstream of the feed opening solvent is added and excess solvent is removed by suction at a point located further downstream.

## Revendications

1. Procédé de fabrication d'explosifs et de poudres de charges propulsives liées par une matière synthétique, au moyen d'une extrudeuse comprenant un logement comportant au moins une ouverture d'entrée et éventuellement une ouverture de chargement de solvant, deux arbres de vis sans fin tournant dans le même sens ou dans des sens opposés, ainsi qu'une tête de formage, caractérisé en ce qu'on charge tout d'abord l'agent liant de matière synthétique sous forme solide, dissoute ou en suspension par l'ouverture d'entrée jusqu'à ce que les vis sans fin « flottent dans l'agent liant de matière synthétique sans friction mutuelle et sans friction contre les parois et en ce qu'ensuite on ajoute les composants de l'explosif ou de la poudre de charge propulsive sous forme cristalline en une quantité augmentant constamment et avec réduction simultanée de la quantité de l'agent liant de matière synthétique tandis que, enfin, on maintient le rapport de mélange à une valeur constante.

2. Procédé selon la revendication 1, caractérisé en ce qu'on charge l'agent liant de matière synthétique sous forme de granules, de flocons ou analogues, on les fait fondre à des températures allant jusqu'à un maximum de 130 °C dans l'extrudeuse, après quoi, avec un certain retard, on charge les composants de l'explosif cristallin ou de la poudre de charge propulsive en une quantité croissante.

3. Procédé selon la revendication 1, caractérisé en ce qu'on charge le solvant en aval de l'ouverture d'entrée, tandis que l'on aspire le solvant en excès à un endroit se situant plus en aval.
